# EUROPÄISCHE PATENTSCHRIFT

(11) **EP 0 630 415 B1**
(45) Veröffentlichungstag und Bekanntmachung des Hinweises auf die Patenterteilung: **04.09.1996**
(21) Anmeldenummer: 93906493.7
(22) Anmeldetag: 09.03.1993
(51) Int. Cl.: C14C 1/08, C14C 5/00, C11D 1/825

(54) **ENTFETTUNGSMITTEL**
DEGREASING AGENTS
DEGRAISSANTS

(30) Priorität: 12.03.1992 DE 4207806; 21.01.1993 DE 4301553
(43) Veröffentlichungstag der Anmeldung: 28.12.1994
(73) Patentinhaber: Henkel Kommanditgesellschaft auf Aktien, 40191 Düsseldorf (DE)
(72) Erfinder: ZAUNS-HUBER, Rudolf, D-4000 Düsseldorf 13 (DE); MEFFERT, Alfred, D-4019 Monheim (DE); HERRMANN, Klaus, D-4019 Monheim (DE); PRINZ, Wolfgang, D-4019 Monheim (DE); WOLTER, Fredi, D-4050 Mönchengladbach 4 (DE)
(86) Internationale Anmeldenummer: EP9300527
(87) Internationale Veröffentlichungsnummer: WO9318188

(56) Entgegenhaltungen:
- EP-A- 0 448 948
- CH-A- 356 109
- DE-A- 759 631
- FR-A- 2 303 850
- FR-A- 2 311 848
- GB-A- 2 011 944

## Beschreibung

### Gebiet der Erfindung

Die Erfindung betrifft die Verwendung von Gemischen spezieller Fettalkoholethoxylate zur Entfettung von Häuten, Blößen, Fellen, Ledern.

### Stand der Technik

Die Verwendung nichtionischer Tenside beziehungsweise Tensidgemische und ihrer Lösungen in ausgewählten Hilfsflüssigkeiten, insbesondere organischen Lösungsmitteln, hat bei der Herstellung von Ledern und Pelzen in einer Mehrzahl von Arbeitsstufen der hier betroffenen Produktklassen beträchtliche Bedeutung. Verbindungen dieser Art werden insbesondere im Rahmen der Blößenentfettung - zum Beispiel bei der Behandlung von Schaffellen beziehungsweise Schafblößen - sowie ganz allgemein für die Oberflächenentfettung beziehungsweise Grundreinigung in Weiche, Äscher und Beize aber auch im Rahmen weiterer Arbeitsstufen der Leder- beziehungsweise Pelzherstellung benötigt.

Bekannte nichtionische Emulgatoren der hier betroffenen Art sind Additionsverbindungen von Ethylenoxid und/oder Propylenoxid an Alkylphenole, Fettalkohole oder Fettsäuren. Die Bedeutung der hier betroffenen Stoffklasse liegt unter anderem darin, daß nichtionische Emulgatoren der geschilderten Art praktisch kein Bindungsvermögen an die Haut- oder Lederfaser aufweisen. Sie können damit ihrer Funktion der Solubilisierung des Hautfettes optimal entsprechen, ohne durch Interaktion mit der Hautsubstanz behindert zu werden.

Eine der bislang am häufigsten eingesetzten Verbindungen dieser Tensidklasse zählt zur Gruppe der Alkylphenolethoxylate. Es handelt sich dabei um das im Mittel 10 EO-Gruppen aufweisende Nonylphenolethoxylat, das unter den verschiedensten Handelsnamen für das hier angesprochene Einsatzgebiet vertrieben wird. Das angestrebte technische Arbeitsergebnis bezüglich der Entfettung von Häuten und/oder Fellen wird optimal erfüllt. Gleichwohl bestehen Bedenken gegen den weiteren Einsatz dieses Arbeitsmittels. Seine Abbauprodukte können in biologischen Stufen von Kläranlagen zu Problemen führen.

Die Fachwelt hat seit geraumer Zeit vergleichbare Produkte auf der Basis von Fettalkoholalkoxylaten entwickelt, die das gestellte Leistungsprofil wenigstens weitgehend erfüllen können, in der Abwasseraufbereitung jedoch weniger problematisch sind als die zuvor erwähnten alkylaromatischen Verbindungen.

So sind aus der deutschen Patentanmeldung DE-OS 25 22 902 Entfettungsmittel bekannt, die als Hilfsmittel nichtionische und/oder anionische Tenside enthalten. In Beispiel 1 ist konkret ein Gemisch offenbart, das 10 Gew.-% eines anionischen Tensids (Alkylbenzolsulfonat), 10 Gew.-% eines alkoholischen Lösungsmittels (Isopropylalkohol), 20 Gew.-% eines Anlagerungsproduktes von 10 Mol Ethylenoxid an C_{12/18}-Fettalkohol und 20 Gew.-% eines Anlagerungsproduktes von 3 Mol Ethylenoxid an C_{10/12}-FettaFkohol enthält. Ein Entfettungsverfahren auf Basis einer solchen Mischung kann jedoch einerseits wegen der Fülle der benötigten Hilfsstoffe, nicht befriedigen. Darüber hinaus ist im Zuge eines ständig wachsenden Umweltbewußtseins die Verwendung anionischer Tenside sowie die Verwendung von Lösungsmittel weitgehend zu vermeiden.

FR-A-2 303 850 beschreibt oberflächenaktive Mischungen auf Basis von Gemischen ethoxylierter Fettalkohole. Als Verwendungszweck wird der Einsatz in Detergentien genannt.

GB-A-2 011 944 beschreibt Flüssigwaschmittel mit einem Gehalt an einer ternären Mischung nichtionischer Tenside, wobei es sich bei diesen Tensiden um hoch-, mittel- und niedrigethoxylierten Fettalkohole handelt.

### Beschreibung der Erfindung

Das Anforderungsprofil, das an Arbeitsmittel der erfindungsgemäß betroffenen Art gestellt wird, beschränkt sich jedoch nicht auf das geforderte hervorragende Emulgier- und Dispergiervermögen für Fette, Fettsäuren, Metallseifen und/oder Wachse sowie Schmutzreste aller Art, es sind vielmehr eine Vielzahl weiterer Forderungen zu erfüllen. Das Hilfsmittel muß seinerseits leicht aus der Hautsubstanz auswaschbar sein, es sollen keine unerwünschten Interaktionen mit anderen anionischen, kationischen und/oder nichtionischen Arbeitsmitteln, beispielsweise Farbstoffen und Fettungsmitteln, auftreten. Die angestrebten Entfettungsmittel sollen eine hinreichende Elektrolytbeständigkeit und dabei insbesondere Beständigkeit gegenüber der Wasserhärte auch bei hohen Graden der Wasserhärte aufweisen. Schließlich soll auch die Anwendbarkeit sowohl im sauren wie im alkalischen pH-Bereich gewährleistet sein.

Die Lehre der Erfindung geht von der Aufgabe aus, im Rahmen der hier angesprochenen Entfettungsmittel auf Basis von nichtionischen Fettalkoholalkoxylaten ein optimiertes Entfettungsmittel zu entwickeln, das eine breite Anwendbarkeit auf unterschiedlichste Einsatzbedingungen bei gleichzeitig optimierten Verfahrensergebnissen gewährleistet.

Die Lösung dieser erfindungsgemäßen Aufgabenstellung liegt in der gezielten Auswahl und Abmischung unterschiedlicher Wirkstoffkomponenten, die sich jedoch insgesamt konstituionell einer Stoffklasse zuordnen lassen, die biologisch optimal verträglich ist.

Gegenstand der Erfindung ist die Verwendung von Gemischen nichtionischer Emulgatoren vom Typ der Fettalkoholethoxylate zur Entfettung von Häuten, Blößen, Fellen, Ledern. Dabei sind diese Gemische dadurch charakterisiert, daß sie enthalten
(a) C₁₂₋₁₈-Fettalkohol-Ethoxylate mit im Mittel mehr als 6 EO-Gruppen im Molekül und
(b) Vorlauf-Fettalkohol-Ethoxylate mit nicht mehr als 3 E0-Gruppen im Molekül,
mit der Maßgabe, daß
i) die den Komponenten (a) und (b) zugrundeliegenden Fettalkohole eine Jodzahl unterhalb von 20 aufweisen und
ii) die Komponente (b) in einer Menge von etwa 2 bis 20 Gew.-% - bezogen auf die Summe von (a) und (b) - enthalten ist.

Der Kern der erfindungsgemäßen Lehre liegt damit im gemeinsamen Einsatz ausgewählter mittel- bis langkettiger Fettalkohol-Ethoxylate - Stoffklasse (a) - und nichtionischen E0-Verbindungen - Stoffklasse (b) -, die sich von den sogenannten Vorlauf-Fettalkoholen ableiten.

Bei den sogenannten Vorlauf-Fettalkoholen handelt es sich bekanntlich um bevorzugt geradkettige Vertreter des Bereiches unterhalb C₁₂, insbesondere des Bereiches von etwa C₆₋₁₀. Besondere Bedeutung kommt dabei im Sinne der erfindungsgemäßen Lehre hier dem C₈-Vorlauf-Fettalkohol und/oder seinen Abmischungen mit C₁₀-Vorlauf-Fettalkoholen zu.

Sowohl in der Stoffklasse (a) als in der Stoffklasse (b) werden im Rahmen der erfindungsgemäßen Lehre Ethoxylate von Alkoholen der angegebenen Bereiche von C-Zahlen verwendet, die eine Jodzahl unterhalb von 20 aufweisen. Die Wahl der Methode zur Bestimmung der Jodzahl ist dabei an sich von untergeordneter Bedeutung. Im Sinne der vorliegenden Erfindung wird jedoch ausdrücklich auf die Methoden nach Hanus bzw. Wijs, die seit langem Bestandteil der Abteilung C-V der "DGF-Einheitsmethoden" sind, sowie die dazu äquivalente neuere Methode nach Fiebig bezug genommen (vergl. Fat Sci. Technol. 1991, Nr.1, S.13-19).

Ganz besonders bevorzugt werden im Sinne der vorliegenden Erfindung solche Vertreter der Stoffklassen (a) und (b) eingesetzt, bei denen die Jodzahl des zugrundeliegenden Fettalkohols unterhalb von 5 und insbesondere unterhalb von 3 liegt. Durch das Merkmal der Jodzahl soll dabei verdeutlicht werden, daß sich die Lehre der vorliegenden Erfindung auf Mischungen solcher Vertreter der Stoffklassen (a) und (b) richtet, bei denen die zugrundeliegenden Fettalkohole überwiegend gesättigt sind.

Dabei kommt bei den den Komponenten (a) und (b) zugrundeliegenden Alkoholen denjenigen besondere Bedeutung zu, die natürlichen Ursprungs sind. Die entsprechenden Alkohole pflanzlichen und/oder tierischen Ursprungs werden bekanntlich aus den zugehörigen Fettsäuren pflanzlichen und/oder tierischen Ursprungs durch Hydrierung gewonnen. Es handelt sich dabei wenigstens weit überwiegend um Alkohole beziehungsweise Alkoholgemische mit gerader C-Zahl. Für den Einsatz im Rahmen der Komponente (a) sind damit besonders geeignet Ethoxylate der entsprechend geradkettigen und gesättigten C₁₂-, C₁₄-, C₁₆- und C₁₈-Alkohole. Gemische dieser Alkoholtypen sind als Grundkörper für die Ethoxylate gemäß (a) bevorzugt. Der wichtigste Alkoholrest für die Komponente zu (b) ist der C₈-Vorlauf-Fettalkohol.

Die als wirkungsvolle Fettemulgatoren ausgewählte Komponente (a) macht die größere Menge des erfindungsgemäßen Entfettungsmittels auf Basis der Mischung von (a) und (b) aus. Die untergeordnete Menge der Komponente (b) liegt im Bereich von 2 bis 25 Gew.-% - bezogen auf die Summe von (a) und (b). Besonders bevorzugt ist dabei der Bereich von 5 bis 22 Gew.-%.

Diese Wirkstoffkomponente (b) erfüllt im Rahmen der erfindungsgemäßen Lehre eine wichtige Funktion insbesondere als Dispergierhilfsmittel zur erleichterten Aufnahme und Emulgierung der Fette, Wachse und dergleichen durch die Hauptwirkstoffkomponenten der Stoffklasse (a) im Sinne der erfindungsgemäßen Lehre. Die kombinierte Anwendung von überwiegenden Mengen der Emulgatoren (a) und untergeordneten Mengen der Dispergatoren (b) ist entscheidend für das erfindungsgemäß angestrebte und erreichte verbesserte Arbeitsergebnis.

In einer bevorzugten Ausführungsform werden dabei diese Zielvorstellungen durch eine bestimmte Auswahl auch der Komponenten (a) weiter gefördert. Die Erfindung sieht hier vor, als Komponente (a) Mischungen von Fettalkohol-Ethoxylaten unterschiedlicher mittlerer E0-Grade einzusetzen. Vorzugsweise wird dabei der Bereich im Mittel bis 15 E0-Einheiten pro Molekül des Fettalkohols nicht überschritten.

In einer wichtigen Ausführungsform werden in der Klasse der Komponenten (a) Gemische aus den nachfolgenden Unterklassen (al) und (a2) eingesetzt:
- (a1):: Gesättigte C₁₂₋₁₈-Fettalkohol-Ethoxylate mit einem mittleren E0-Grad von 6 bis 10, insbesondere 6 bis 8
- (a2):: C₁₂₋₁₈-Fettalkohol-Ethoxylate mit einem mittleren E0-Grad von 9 bis 15, insbesondere 9 bis 12.

Es hat sich dabei als zweckmäßig erwiesen, im Rahmen dieser Unterkombination von Emulgatoren der Stoffklasse (a) die Komponenten der Unterklasse (al) in größeren Mengen im Vergleich zu den entsprechenden Emulgatoren der Unterklasse (a2) zu verwenden. Vorzugsweise werden die Komponenten (al) und (a2) in Mischungsverhältnissen von wenigstens 2:1 eingesetzt.

Der mittlere Ethoxylierungsgrad der Komponenten (b) ist - in Anpassung an die kürzere Kettenlänge der hier vorliegenden alkoholischen Grundkomponente - deutlich niedriger als in den Emulgatorkomponenten (al) und/oder (a2). Vorzugsweise werden als Dispergatorkomponente (b) C₈-Vorlauf-Fettalkohol-Ethoxylate eines mittleren Ethoxylierungsgrades von 1,5 bis 2,5 eingesetzt.

Besonders geeignete Wirkstoffgemische im Sinne der erfindungsgemäßen Lehre enthalten beispielsweise 55 bis 70 Gew.-% der Emulgatorkomponente (al) zusammen mit 20 bis 30 Gew.-% der Emulgatorkomponente (a2) neben untergeordneten Mengen der Dispergatorkomponente (b). Wie bereits angegeben beträgt die Untergrenze für die Wirkstoffkomponenten (b) etwa 2 Gew.-% - bezogen auf die Summe der Komponenten (a) und (b) - wobei vorzugsweise aber wenigstens 5 Gew.-% der Komponente (b) im Wirkstoffgemisch enthalten sind.

Es ist von besonderem Vorteil, daß mit den erfindungsgemäß einzusetzenden Gemischen beispielsweise bei der Blößenentfettung auch ohne die Mitverwendung zusätzlicher Lösungsmittel gute Ergebnisse erzielt werden. Die Kombination der dispergierenden und emulgierenden Wirkstoffe wirkt im praktischen Einsatz fettlösend und fettverteilend in Weiche, Äscher sowie allgemein bei der Entfettung. Die Arbeitsvorgänge beispielsweise in Weiche und Äscher werden durch die Verwendung der erfindungsgemäßen Mittel beschleunigt.

In einer weiteren bevorzugten Ausführungsform können die erfindungsgemäßen einzusetzenden Gemische weitere spezielle ausgewählte Lösungsmittel enthalten. Wenn auch grundsätzlich alle Lösungsmittel geeignet sind, die zur hinreichenden Lösung, Emulgierung und/oder Dispergierung der Hilfsmittel beziehungsweise der durch ihre Mitwirkung aus der Hautsubstanz aufzunehmenden Fette und Wachse befähigt sind, so sind hier erfindungsgemäß besondere Auswahlkriterien zweckmäßig und bevorzugt:

Lösungsmittel im Sinne der erfindungsgemäßen Anforderungen sind insbesondere entsprechende organische, nicht oder nur beschränkt wassermischbare Flüssigkeiten, die sich durch hinreichend hohe Flammpunkte - gewöhnlich Flammpunkte oberhalb 100°C - auszeichnen. Als bei Raumtemperatur fließfähige Lösungsmittel sind dabei entsprechende organische Komponenten bevorzugt, die ihrerseits biologisch abbaubar sind.

Als biologisch abbaubare Flüssigphasen können dabei ganz allgemein Carbonsäureester, insbesondere Ester monofunktioneller Carbonsäuren mit einwertigen Alkoholen, hochsiedende Ether, entsprechende und bei Raumtemperatur fließfähige oleophile Alkohole und/oder Kohlensäureester eingesetzt werden. Es kann dabei zweckmäßig sein, insbesondere in der Klasse der Carbonsäureester, Vertreter ungesättigter Komponenten auf der Seite der esterbildenden Carbonsäuren und/oder der esterbildenden Alkohole auszuwählen. Die hier angesprochenen ungesättigten esterbildenden Komponenten sind ihrerseits bevorzugt bei Raumtemperatur noch fließfähige Verbindungen, so daß im Haut- beziehungsweise Ledergefüge zurückbleibende geringe Mengen der Hilfslösungsmittel auf Esterbasis auch nach einer später gegebenenfalls auftretenden Verseifung beziehungsweise Teilverseifung zu keinen unerwünschten Abscheidungen paraffinartigen Charakters führen.

Die Menge des biologisch abbaubaren Lösungsmittels kann dabei in breiten Grenzen schwanken und beispielsweise 5 bis 95 Gew.-% der Stoffmischung ausmachen. Die Wirkstoffmischung aus den Komponenten zu (a) und (b) macht in solchen lösungsmittelhaltigen Zubereitungsformen bevorzugt etwa 5 bis 90 Gew.-% aus. Besonders geeignet sind entsprechende Lösungen, die 10 bis 60 Gew.-% der Komponenten (a) und (b) in einem biologisch abbaubaren Lösungsmittel beziehungsweise Lösungsmittelgemisch enthalten. Die hier genannten Gewichtsprozent-Angaben beziehen sich jeweils auf das Gesamtprodukt.

Geeignete Hilfslösungsmittel auf Basis ungesättigter Ester sind insbesondere Verbindungen entsprechender olefinisch ungesättigter höherer Fettsäuren, beispielsweise der Ölsäure, mit gegebenenfalls ebenfalls ungesättigten höheren Fettalkoholen, insbesondere dem Oleylalkohol. Beispiele für die Lösungsmittelphase auf Alkoholbasis sind Guerbet-Alkohole, inbesondere des Bereichs bis C₂₀. Die Auswahl von Ethern und inbesondere oleophilen und unter Normalbedingungen fließfähigen Alkoholen kann zu verbesserten Arbeitsergebnissen bezüglich der Hydrolysebeständigkeit des als Hilfsflüssigphase eingesetzten biologisch abbaubaren Lösungsmittels führen.

### Beispiele

Zur Bestimmung der jeweiligen Entfettungswirkung werden gemäß den nachfolgenden Angaben Schaf-Pickelblößen längs der Rückenlinie geteilt. Die rechte und die linke Hälfte werden als zueinander zugehörig gekennzeichnet und dann in getrennten Verfahren die eine Hälfte unter Einsatz der erfindungsgemäßen Entfettungsmittel und die andere Hälfte unter Einsatz vorbekannter Standard- beziehungsweise Vergleichsprodukte aus dem Gebiet der Entfettungsmittel verarbeitet. Dabei wird im einzelnen wie folgt vorgegangen:

### Arbeitsweise zur Erprobung von Entfettungsmitteln

- Ausgangsmaterial:: Englische Domestic-Schafpickelblößen
- %-Angabe bezogen auf:: Pickelgewicht
- Anfangs-pH:: ca. 1,8
Blößen längs der Rückenlinien zerschneiden.
Rechte Hälfte und linke Hälfte zeichnen (am Hals).
Rechte Hälfte wird jeweils mit Versuchsprodukt, linke Hälfte mit Standard- bzw. Vergleichsprodukt gearbeitet.

| Arbeitsgang | Gew.-% | Produkt/Bemerkungen | °C | Laufzeit in min. | pH-Wert |
|---|---|---|---|---|---|
| Entfettung | 6 | **Entfettungsmittel** Wasser | 35 | | |
| | | so daß beide zusammen 30% Flotte ergeben Laufzeit | | 60 | |
| | | | | | |
| Vorgerbung | + 3 | Natriumaluminiumsilikat (Handelsprodukt "Coratyl G") | | | |
| | 0,3 | Dicarbonsäure (Handelsprodukt "Coratyl S") | | | 60 |
| | + 2 | Chromsynthan (Handelsprodukt "Tannesco HN") | | | |
| | 0,2 | Dicarbonsäure (Handelsprodukt "Coratyl S") | | | 5 |
| | + 20 | Wasser | 35 | 60 | 3,8 |
| | + 50 | Wasser | 40 | 30 | |
| | + 100 | Wasser Flotte ablassen | 40 | 30 | 4,0 |

| Arbeitsgang | Gew.-% | Produkt/Bemerkungen | °C | Laufzeit in min. | pH-Wert |
|---|---|---|---|---|---|
| Waschen | 300 | Wasser Flotte ablassen | 40 | 15 | |
| | 300 | Wasser Flotte ablassen | 40 | 15 | |
| | 300 | Wasser Flotte ablassen | 40 | 15 | |
| | 300 | Wasser | 20 | 15 | |

Leder über Nacht auf Bock, abwelken, spannen und bei 25°C trocknen. An der DIN-Entnahmestelle Material für die Fettbestimmung ausschneiden und zur Restfettbestimmung geben.

Die Entfettung wurde dabei in an sich bekannter Weise mit 3 verschiedenen Entfettungsmitteln des Standes der Technik (Versuche a bis c) und im Vergleich dazu mit einem erfindungsgemäß zusammengesetzten biologisch abbaubaren Entfettungsmittel (Versuch d) unter jeweils gleichen Arbeitsbedingungen durchgeführt. Darüber hinaus wird aus dem Vergleich des erfidungsgemäßen Beispiels d) mit Versuch e) deutlich, daß die Menge des Vorlauf-Fettalkohol-Ethoxylats ein kritisches Merkmal ist.

Die einzelnen Arbeitsergebnisse aus jeweils mehreren Versuchen sind in der nachfolgenden Tabelle 1 zusammengestellt; der Naturfettgehalt der eingesetzten Blößen (d.h. vor Beginn der Entfettung) betrug dabei 23 - 27 Gew.-%.

**Tabelle 1:**

| Nr. | Eingesetztes Entfettungsmittel | Restfettgehalt nach Entfettung (in Gew.-%) |
|---|---|---|
| a) | 15 Gew.-% organisches Lösungsmittel (Petroleum) | 4,0 - 6,0 |
| | 1,5 Gew.-% NP-10 | |
| b) | 6 Gew.-% NP-10 | 4,0 - 5,0 |
| c) | 6 Gew.-% Gemisch aus NP-10 mit organischem Lösungsmittel (Isopropylalkohol) | 3,0 - 4,0 |
| d) | 6 Gew.-% Produktgemisch aus 90% Dehydol-LS7 und 10% C8-1E0 | 2,7 - 3,9 |
| e) | 6 Gew.-% Produktgemisch aus 70% Dehydol-LS7 und 30% C8-1E0 | 4,8 - 5,9 |
| Abkürzungen in Tabelle 1: NP-10: Anlagerungsprodukt von 10 Mol Ethylenoxid an 1 Mol Nonylphenol Dehydol LS7: Anlagerungsprodukt von 7 Mol Ethylenoxid an 1 Mol C_{12/14}-Fettalkohol (Fa. Henkel/Düsseldorf) C8-1E0: Anlagerungsprodukt von 1 Mol Ethylenoxid an 1 Mol C₈-Fettalkohol (Octanol) | | |

## Patentansprüche

1. Verwendung von Gemischen nichtionogener Emulgatoren vom Typ der Fettalkoholalkoxylate zur Entfettung von Häuten, Blößen, Fellen, Ledern **dadurch gekennzeichnet**, daß sie
(a) C₁₂₋₁₈-Fettalkoholethoxylate mit im Mittel mehr als 6 EO-Gruppen im Molekül und
(b) Vorlauf-Fettalkohol-Ethoxylate mit nicht mehr als 3 EO-Gruppen im Molekül
enthalten, mit der Maßgabe, daß
i) die den Komponenten (a) und (b) zugrundeliegenden Fettalkohole eine Jodzahl unterhalb von 20 aufweisen und
ii) die Komponente (b) in einer Menge von etwa 2 bis 25 Gew.-% - bezogen auf die Summe von (a) und (b) - enthalten ist.

2. Verwendung nach Anspruch 1, wobei die Komponente (a) Mischungen von Fettalkohol-Ethoxylaten unterschiedlicher mittlerer E0-Grade aufweist, wobei bevorzugt der Bereich bis 15 E0, insbesondere bis 10 E0 pro Mol Fettalkohol nicht überschritten wird.

3. Verwendung nach Anspruch 1 oder 2, wobei die Komponente (b) ein C₈-Vorlauf-Fettalkohol-Ethoxylat mit einem mittleren E0-Grad von 1,5 bis 2,5 ist.

4. Verwendung nach einem der Ansprüche 1 bis 3, wobei die Komponente (a) ein Gemisch aus
(a1) gesättigten C₁₂₋₁₈-Fettalkohol-Ethoxylaten mit einem mittleren E0-Grad von 6 bis 8 und von
(a2) solchen mit einem mittleren E0-Grad von etwa 9 bis 12 ist und wobei das Mischungsverhältnis der Komponenten (al) und (a2) vorzugsweise 2:1 beträgt.

5. Verwendung nach einem der Ansprüch 1 bis 4, wobei die Komponenten (a) und (b) in biologisch abbaubaren Lösungsmitteln auf Basis jeweils hochsiedender und bei Raumtemperatur fließfähiger Carbonsäureester, Ether, Alkohole und/oder Kohlensäureester gelöst enthalten sind.

6. Verwendung nach Anspruch 5, wobei die Komponenten (a) und (b) in einer Menge von 5 bis 90 Gew.-%, vorzugsweise in einer Menge von etwa 10 bis 60 Gew.-%, - bezogen auf das Gesamtprodukt - in den biologisch abbaubaren Lösungsmitteln enthalten sind.

7. Verwendung nach Anspruch 5 oder 6, wobei als Lösungsmittel Guerbet-Alkohole und/oder höhere olefinisch ungesättigte Fettalkohole enthalten sind.

8. Entfettungsmittel für die Behandlung von Häuten, Blößen, Fellen, Ledern auf Basis nichtionogener Emulgatoren vom Typ der Fettalkoholalkoxylate, **dadurch gekennzeichnet**, daß sie ein Gemisch aus
(a) C₁₂₋₁₈-Fettalkoholethoxylaten mit im Mittel mehr als 6 E0-Gruppen im Molekül und
(b) Vorlauf-Fettalkohol-Ethoxylaten mit nicht mehr als 3 E0-Gruppen im Molekül
enthalten, mit der Maßgabe, daß
i) die den Komponenten (a) und (b) zugrundeliegenden Fettalkohole eine Jodzahl unterhalb von 20 aufweisen und
ii) die Komponente (b) in einer Menge von etwa 2 bis 25 Gew.-% - bezogen auf die Summe von (a) und (b) - enthalten ist
und der weiteren Maßgabe, daß
iii) die Komponente (b) ein C₈-Vorlauf-Fettalkohol-Ethoxylat mit einem mittleren E0-Grad von 1,5 bis 2,5 ist, und/oder
iv) die Komponente (a) ein Gemisch aus
(al) gesättigten C₁₂₋₁₈-Fettalkohol-Ethoxylaten mit einem
mittleren E0-Grad von 6 bis 8 und von
(a2) solchen mit einem mittleren E0-Grad von etwa 9 bis 12 ist und wobei das Mischungsverhältnis der Komponenten (al) und (a2) vorzugsweise 2:1 beträgt, und/oder
v) die Komponenten (a) und (b) in biologisch abbaubaren Lösungsmitteln auf Basis jeweils hochsiedender und bei Raumtemperatur fließfähiger Carbonsäureester, Ether, Alkohole und/oder Kohlensäureester gelöst enthalten sind, wobei
- die Komponenten (a) und (b) in einer Menge von 5 bis 90 Gew.-%, vorzugsweise in einer Menge von etwa 10 bis 60 Gew.-%, - bezogen auf das Gesamtprodukt - in den biologisch abbaubaren Lösungsmitteln enthalten sind, und/oder
- als Lösungsmittel Guerbet-Alkohole und/oder höhere olefinisch ungesättigte Fettalkohole enthalten sind.

## Claims

1. The use of mixtures of nonionic emulsifiers of the fatty alcohol ethoxylate type for degreasing skins, pelts, hides, leathers characterized in that they contain
(a) C₁₂₋₁₈ fatty alcohol ethoxylates containing on average more than 6 EO groups in the molecule and
(b) head-fractionated fatty alcohol ethoxylates containing no more than 3 EO groups in the molecule,
with the proviso that
i) the fatty alcohols on which components (a) and (b) are based have an iodine value below 20 and
ii) component (b) is present in a quantity of around 2 to 25% by weight, based on the sum of (a) and (b).

2. The use claimed in claim 1, in which component (a) contains mixtures of fatty alcohol ethoxylates differing in their average EO degrees, the range up to 15 EO and, more particularly, up to 10 EO per mole of fatty alcohol preferably not being exceeded.

3. The use claimed in claim 1 or 2, in which component (b) is a head-fractionated C₈ fatty alcohol ethoxylate with an average EO degree of 1.5 to 2.5.

4. The use claimed in any of claims 1 to 3, in which component (a) is a mixture of
(a1): saturated C₁₂₋₁₈ fatty alcohol ethoxylates with an average EO degree of 6 to 8 and
(a2): those with an average EO degree of around 9 to 12,
the mixing ratio between components (a1) and (a2) preferably being 2:1.

5. The use claimed in any of claims 1 to 4, characterized in that components (a) and (b) are dissolved in biodegradable solvents based on high-boiling carboxylic acid esters, ethers, alcohols and/or carbonic acid esters liquid at room temperature.

6. The use claimed in claim 5, characterized in that components (a) and (b) are present in the biodegradable solvents in quantities of 5 to 90% by weight and preferably in quantities of around 10 to 60% by weight, based on the product as a whole.

7. The use claimed in claim 5 or 6, characterized in that Guerbet alcohols and/or higher olefinically unsaturated fatty alcohols are present as the solvents.

8. Degreasing preparations based on nonionic emulsifiers of the fatty alcohol alkoxylate type for the treatment of skins, pelts, hides, leathers, characterized in that they contain a mixture of
(a) C₁₂₋₁₈ fatty alcohol ethoxylates containing on average more than 6 EO groups in the molecule and
(b) head-fractionated fatty alcohol ethoxylates containing no more than 3 EO groups in the molecule,
with the proviso that
i) the fatty alcohols on which components (a) and (b) are based have an iodine value below 20 and
ii) component (b) is present in a quantity of around 2 to 25% by weight, based on the sum of (a) and (b)
and with the further proviso that
iii) component (b) is a head-fractionated C₈ fatty alcohol ethoxylate with an average EO degree of 1.5 to 2.5 and/or
iv) component (a) is a mixture of
(a1): saturated C₁₂₋₁₈ fatty alcohol ethoxylates with an average EO degree of 6 to 8 and
(a2): those with an average EO degree of around 9 to 12, the mixing ratio between components (a1) and (a2) preferably being 2:1, and/or
v) components (a) and (b) being present in the form of a solution in biodegradable solvents based on high-boiling carboxylic acid esters, ethers, alcohols and/or carbonic acid esters liquid at room temperature,
- components (a) and (b) being present in a quantity of 5 to 90% by weight and preferably in quantity of around 10 to 60% by weight, based on the product as a whole, in the biodegradable solvents and/or
- Guerbet alcohols and/or higher olefinically unsaturated fatty alcohols being present as the solvents.

## Revendications

1. Utilisation de mélanges d'émulsionnants non ioniques du type des éthoxylates d'alcools gras pour le dégraissage des peaux, cuirets, toisons et cuirs, **caractérisée en ce qu**'ils renferment
(a) des éthoxylates d'alcools gras en C₁₂₋₁₈, dont la molécule comporte en moyenne plus de 6 groupes d'EO et
(b) des éthoxylates de précurseurs d'alcools gras dont la molécule ne comporte pas plus de 3 groupes d'EO.
à condition que
i) les alcools gras à la base des composants (a) et (b) présentent un indice d'iode inférieur à 20 et
ii) le composant (b) soit contenu dans une proportion d'environ 2 à 25 % en poids, par rapport à la somme de (a) et de (b).

2. Utilisation selon la revendication 1, dans laquelle le composant (a) représente des mélanges d'éthoxylates d'alcools gras de degrés d'EO différents, le domaine allant jusqu'à 15 EO, en particulier jusqu'à 10 EO par mole d'alcool gras n'étant pas dépassé de préférence.

3. Utilisation selon la revendication 1 ou 2, dans laquelle le composant (b) est un éthoxylate de précurseur d'alcool gras en C₈ possédant un degré moyen d'EO compris entre 1,5 et 2,5.

4. Utilisation selon une des revendications 1 à 3, dans laquelle le composant (a) est un mélange
(a1): d'éthoxylates d'alcools gras en C₁₂₋₁₈ possédant un degré d'EO moyen de 6 à 8 et
(a2): d'éthoxylates de ce type possédant un degré d'EO moyen d'environ 9 à 12, le rapport de mélange des composants (a1) et (a2) atteignant de préférence 2 à 1.

5. Utilisation selon une des revendications 1 à 4, dans laquelle les composants (a) et (b) sont contenus en dissolution dans des solvants biodégradables à base d'esters d'acides carboxyliques, d'éthers, d'alcools et/ou d'esters d'acides carboniques, tous à point d'ébullition élevé et coulants à température ambiante.

6. Utilisation selon la revendication 5, dans laquelle les composants (a) et (b) sont contenus dans les solvants biodégradables, dans une proportion de 5 à 90 % en poids, de préférence dans une proportion d'environ 10 à 60 % en poids, par rapport à la totalité du produit.

7. Utilisation selon la revendication 5 ou 6, dans laquelle des alcools de Guerbet et/ou des alcools gras supérieurs à insaturation oléfinique sont contenus comme solvants.

8. Dégraissants pour le traitement des peaux, cuirets, toisons et cuirs à base d'émulsionnants non ioniques du type des alcoxylates d'alcools gras, caractérisés en ce qu'ils renferment un mélange
(a) d'éthoxylates d'alcools gras en C₁₂₋₁₈, dont la molécule comporte en moyenne plus de 6 groupes d'EO et
(b) d'éthoxylates de précurseurs d'alcools gras dont la molécule ne comporte pas plus de 3 groupes d'EO
à condition que
i) les alcools gras à la base des composants (a) et (b) présentent un indice d'iode inférieur à 20 et
ii) le composant (b) soit contenu dans une proportion d'environ 2 à 25 % en poids, par rapport à la somme de (a) et de (b).
et à la condition supplémentaire que
iii) le composant (b) soit un éthoxylate de précurseur d'alcool gras en C₈, possédant un degré d'EO moyen compris entre 1,5 et 2,5 et/ou que
iv) le composant (a) soit un mélange:
(a1): d'éthoxylates d'alcools gras en C₁₂₋₁₈ possédant un degré d'EO moyen de 6 à 8 et
(a2): d'éthoxylates de ce type possédant un degré d'EO moyen d'environ 9 à 12, le rapport de mélange des composants (a1) et (a2) atteignant de préférence 2 à 1 et/ou que
v) les composants (a) et (b) soient contenus en dissolution dans des solvants biodégradables à base d'esters d'acides carboxyliques, d'éthers, d'alcools et/ou d'esters d'acides carboniques, tous à point d'ébullition élevé et coulants à température ambiante,
- les composants (a) et (b) étant contenus dans les solvants biodégradables dans une proportion de 5 à 90 % en poids, de préférence dans une proportion d'environ 10 à 60 % en poids, par rapport à la totalité du produit et/ou que
- des alcools de Guerbet et/ou des alcools supérieurs à insaturation oléfinique étant contenus comme solvants.
